# EUROPÄISCHE PATENTSCHRIFT

(11) **EP 0 078 866 B1**
(45) Veröffentlichungstag und Bekanntmachung des Hinweises auf die Patenterteilung: **30.10.1985**
(21) Anmeldenummer: 81201255.7
(22) Anmeldetag: 10.11.1981
(51) Int. Cl.: C23C 22/07, C23F 11/14

(54) **Überzugsausbildung auf Aluminiumoberflächen**
Formation of coatings on aluminium surfaces
Formation de revêtements sur des surfaces d'aluminium

(43) Veröffentlichungstag der Anmeldung: 18.05.1983
(73) Patentinhaber: NIHON PARKERIZING CO., LTD., Tokyo 103 (JP)
(72) Erfinder: Oda, Nobuyuki, Yokohama-shi Kanagawa-ken (JP); Terada, Haruyoshi, Tokyo (JP)
(74) Vertreter: Rieger, Harald, Dr.

## Beschreibung

Die Erfindung betrifft ein Verfahren zur Ausbildung von Überzügen auf Oberflächen von Aluminium oder Aluminiumlegierungen mittels wässriger saurer Lösungen, die Phosphationen, mindestens einen Di-bis-Hexaphosphorsäureester des Inosits bzw. Alkali- oder Erdalkalisalze hiervon sowie mindestens eine Titan- und/oder Zirkonverbindung enthalten.

Als Maßnahmen zur Behandlung der Oberfläche von Erzeugnissen aus Aluminium oder Aluminiumlegierungen, z. B. von Hohlgefäßen, wie abstrecktiefgezogenen Hohlgefäßen, Deckeln, Metallzungen oder plattenförmigem Material zur Verwendung an Bauten, in Automobilen oder Elektrogeräten zum Zwecke der Verbesserung der Korrosionsbeständigkeit und der Haftfähigkeit von Farbschichten ist insbesondere die Erzeugung von Chromat-, Phosphat- sowie Eloxalschichten bekannt.

Als Überzugslösungen haben bisher Chromatierungslösungen die größte Bedeutung erlangt. Wegen der Umweltbelastung und der Toxizität für den menschlichen Körper wird jedoch der Gebrauch von Chromaten mehr und mehr mit bestimmten Auflagen verbunden. Ein mit der Verwendung von Chromaten verbundener Nachteil ist schließlich, daß erhebliche Aufwendungen für die Abwasserreinigung erforderlich sind.

Die zur Erzeugung von Phosphatschichten üblichen Phosphatierungslösungen auf Basis Alkaliphosphat, Zinkphosphat oder Manganphosphat besitzen Probleme hinsichtlich Stabilität der Phosphatierungslösung und Bearbeitbarkeit des Überzuges.

Eloxalschichten bringen zwar hervorragende Eigenschaften, jedoch sind verhältnismäßig hohe Aufwendungen für Ausrüstung und Verarbeitung erforderlich.

Eine weitere Verfahrensart besteht darin, Metalloberflächen, speziell Aluminium, mit einer wässrigen Lösung zu behandeln, die Phytinsäure (Inositolhexaphosphorsäure) und Zirkonsalze bzw. Di-bis-Hexaphosphorsäureester des Myoinositols oder dessen Salze und Titanfluoride enthält (US-PS 3 076 734, JA-OS 25233/79). Die so gewonnenen Überzüge sind zwar von guter Haftfestigkeit der nachfolgend aufgebrachten Lackschicht, jedoch von schlechter Feuchtigkeitsbeständigkeit, wenn auf eine anschließende Lackierung verzichtet wird.

Aufgabe der Erfindung ist es, ein Verfahren bereitzustellen, das die Nachteile der bekannten Verfahren vermeidet, insbesondere zu hinsichtlich Feuchtigkeitsbeständigkeit und Lackhaftung guten Überzügen führt, einfach anwendbar ist und nicht mit höheren Kosten als die bekannten Verfahren verbunden ist.

Die Aufgabe wird gelöst, indem das Verfahren der eingangs genannten Art entsprechend der Erfindung derart ausgestaltet wird, daß man die Oberflächen mit einer Lösung in Berührung bringt, die einen pH-Wert von 2 bis 6 und einen zusätzlichen Gehalt mindestens eines Pyrazols der Formel wobei X, Y und Z gleiche oder verschiedene funktionelle Gruppen, wie Wasserstoff, Hydroxy-, Alkyl-, Acyl-, Amino- oder Nitrogruppen sind, aufweist.

Die zur Durchführung des erfindungsgemäßen Verfahrens einzusetzenden Lösungen weisen eine beträchtliche Stabilität auf, führen zu Überzügen von geringer Porosität und guten Glanzeigenschaften. Die erhaltenen gemischt organisch/anorganischen Überzüge vermitteln eine hervorragende Lackhaftung und sind selbst sowie in Verbindung mit einer nachfolgenden Lackierung von hoher Korrosionsbeständigkeit.

Die Phosphationen können über Phosphorsäure oder Phosphate, wie Alkali- oder Ammonphosphate, eingebracht werden. Vorzugsweise bringt man die Oberflächen mit einer Lösung in Berührung, die 0,1 bis 20 g/I Phosphationen enthält.

Eine weitere vorteilhafte Ausgestaltung der Erfindung besteht darin, die Oberfläche mit einer Lösung in Berührung zu bringen, die 0,05 bis 10 g/1 Pyrazolverbindung enthält. Ist die Konzentration geringer als 0,05 g/I sinkt die Korrosionsbeständigkeit des Überzuges gegebenenfalls infolge unzureichender Komplexbildung zwischen Titan und/oder Zirkon und der Pyrazolverbindung und die Stabilität der Überzugslösung wird geringer. Eine höhere Konzentration als 10 g/I ist praktisch mit keiner weiteren Erhöhung der Korrosionsbeständigkeit verbunden und somit wenig wirtschaftlich. Besonders geeignete Pyrazolverbindungen sind 3,5 Dimethylpyrazol, 3-Methyl-5-hydroxypyrazol und 3-Methyl-4-amino-5-hydroxypyrazol.

Eine andere bevorzugte Ausgestaltung der Erfindung besteht darin, die Metalloberfläche mit einer Lösung in Berührung zubringen, die 0,05 bis 10 g/I Di-bis-Hexaphosphorsäureester des Inosit bzw. dessen Salze enthält. Diese Ester werden im wesentlichen durch Hydrolyse des Hexaphosphorsäureesters des Inosit (der Phytinsäure) gewonnen. Phytinsäure ist ein in den Getreidearten verbreitet vorhandener Stoff, wird großtechnisch gewonnen und ist daher zur Durchführung des erfindungsgemäßen Verfahrens am geeignetsten. Phytinsäure ist wie ihr Salz (das Phytin) unschädlich.

Als Salze des 2- bis 6-fachen Phosphorsäureesters von Inosit werden üblicherweise die Natrium-, Kalium-, Lithium-, Magnesium-, Calcium-, Strontium- und Bariumsalze eingesetzt. Sie sind wasserlöslich und daher für das erfindungsgemäße Verfahren besonders geeignet. Hinsichtlich der anzuwendenden Konzentrationen der Ester bzw. der Salze ist zu berücksichtigen, daß bei Gehalten unter 0,05 g/I die Korrosionsbeständigkeit des erhaltenen Überzuges sinkt, insbesondere auch die Verfärbungsbeständigkeit in kochendem Wasser nachläßt. Auch kann die Überzugslösung instabil werden. Eine höhere Konzentration als 10 g/I führt praktisch zu keiner Verbesserung der Korrosionsbeständigkeit bzw. der sonstigen Vorzüge des erhaltenen Überzuges.

Als Titanverbindungen können beispielsweise Titanfluorwasserstoffsäure (H₂TiF₆), deren Alkalisalze, das Ammonsalz, Titansulfat, Titanylsulfat, Titanhydroxid und/oder Titanoxalat eingesetzt werden. Geeignete Zirkonverbindungen sind z. B. Zirkonfluorwasserstoffsäure (H₂ZrF₆) und deren Alkalisalze, das Ammonsalz, Zirkonsulfat, Zirkonylsulfat, Zirkonhydroxyd und Zirkonoxalat. Um diese Titan- oder Zirkonverbindungen einfach zu lösen, ist es zweckmäßig, Flußsäure zu verwenden.

Es empfiehlt sich, die Metalloberfläche mit einer Lösung in Berührung zu bringen, die 0,005 bis 10 g/I Titan- und/oder Zirkonverbindung (ber. als Titan- bzw. Zirkonmetall) enthält. Bei weniger als 0,005 g/l verschlechtert sich die Korrosionsbeständigkeit. Eine höhere Konzentration als 10 g/I ist mit keiner nennenswerten Verbesserung der Korrosionsbeständigkeit und der sonstigen Eigenschaften des Überzuges verbunden.

Weiterhin ist es vorteilhaft, die Oberflächen mit einer Lösung in Berührung zu bringen, die zusätzlich Borfluoride, wie Borfluorwasserstoffsäure bzw. wasserlösliche Salze hiervon enthält. Ein geeignetes Salz der Borfluorwasserstoffsäure ist z. B. Ammoniumborfluorid. Durch den Zusatz der Borfluoride wird die Bildung des Überzuges beschleunigt.

Eine zusätzliche vorzugsweise Ausgestaltung der Erfindung besteht darin, die Oberflächen mit einer Lösung in Berührung zu bringen, die zusätzlich Sulfat- und/oder Fluoridionen enthält. Die Einbringung der Sulfationen kann mittels Schwefelsäure, Natriumsulfat, Ammoniumsulfat erfolgen. Sulfationen unterdrücken die Korrosion während der Überzugsbildung. Außerdem verleihen sie dem Überzug noch bessere Glanzeigenschaften. Die Fluoridzugabe dient insbesondere dazu, in Lösung gegangenes Aluminium zu stabilisieren.

Vor der Behandlung mit der Überzugslösung sind die Oberflächen wie üblich zu reinigen. Geeignete Reinigungsmittel sind z. B. organische Lösungsmittel, wie Trichloräthylen, oder alkalische oder saure wässrige Entfettungsmittel.

Die zu behandelnden Oberflächen können in beliebiger Weise mit den Überzugslösungen in Berührung gebracht werden. Geeignete Applikationsformen sind Spritzen, Tauchen, Fluten und Aufrollen. Die Dauer des Lösungsauftrages auf die Werkstücke ist je nach Art der Aluminiumoberfläche bzw. der Beschaffenheit der Legierung bzw. der Form des Werkstückes usw. verschieden. Im allgemeinen liegt die Behandlungsdauer zwischen 1 sec. und 10 Minuten. Anschließend wird das Werkstück in üblicher Weise mit Wasser gespült und schließlich mit Heißluft von 50 bis 200 °C getrocknet. Es ist auch möglich, die Wasserspülung fortzulassen und die Überzugslösung direkt aufzutrocknen.

Die Überzugslösung kann bei Normaltemperatur aufgebracht werden. Besonders vorteilhaft ist es jedoch, wenn gemäß einer weiteren Ausgestaltung der Erfindung die Oberfläche mit einer auf 40 bis 90°C erwärmten Lösung in Berührung gebracht wird. Hierdurch werden Korrosionsbeständigkeit, Haftfestigkeit und Haftvermittlung für einen naohfoIgend aufgebrachten Lack noch verbessert.

Der pH-Bereich der zum Einsatz kommenden Überzugslösung liegt für die Erzielung eines Überzuges von hervorragender Dichtigkeit und Korrosionsbeständigkeit bei sehr guten Hafteigenschaften zwischen 2 und 6. Geht der pH-Wert über 6 hinaus, so entstehen in der Überzugslösung unlösliches Titanhydroxyd und/oder Zirkonhydroxyd. Liegt der pH-Wert unterhalb 2, so erfolgt ein starker Beizangriff auf das zu behandelnde Metall und ein Überzug von sehr guter Korrosionsbeständigkeit ist praktisch nicht zu erzielen. Der pH-Wert kann mit alkalisch reagierenden Substanzen, z. B. Ätzalkali, wie Ätznatron, mit Ammoniakwasser, Natriumkarbonat, und gegebenenfalls Säuren, wie Phosphorsäure, Flußsäure, Schwefelsäure, eingestellt werden.

Die innerhalb des erfindungsgemäßen Verfahrens zum Einsatz kommenden Überzugslösungen enthalten - wie oben erläutert - keine toxischen Metalle, wie z. B. Chrom und dergl., und verursachen auch nur wenig oder praktisch keine Abwasser- bzw. Schlammprobleme. Die Lösung ist stabil, durch ihren Kontakt mit der Oberfläche von Aluminium oder Aluminiumlegierungen wird ein Titan/Aluminiumphosphat und/oder Zirkon/Aluminiumphosphat enthaltender organisch-anorganisch komplexer Überzug gebildet, der selbst nach Verformung des Werkstückes eine hohe Salzwassersprüh- und Feuchtigkeitsbeständigkeit sowie Farbbeständigkeit in kochendem Wasser und in Hochtemperaturdampf aufweist.

Bei Einhaltung der vorerwähnten Verfahrensbedingungen wird der Glanz der Oberfläche des behandelten Werkstückes durch die Überzugsreaktion nicht beeinträchtigt.

Die Erfindung wird anhand der nachfolgenden Beispiele beispielsweise und näher erläutert.

### Beispiel 1

Aluminiumplatten (A 5052) mit den Abmessungen 0,4 x 70 x 150 mm wurden mit einem wässrigen 1,5%-igen alkalischen Entfettungsmittel gereinigt, 7 Sekunden lang mit einer Überzugslösung, die

enthielt und einen pH-Wert von 4,0 sowie eine Temperatur von 60 °C aufwies, besprüht, dann mit Leitungswasser und schließlich mit vollentsalztem Wasser gespült. Die Trocknung erfolgte in einem Heißluftofen bei 200 °C innerhalb von 2 Minuten.

Die so behandelten Platten wurden 15 Minuten in kochendes Leitungswasser getaucht und auf Farbveränderungen ihrer Oberfläche hin überprüft. Die Bewertung erfolgte nach folgender Abstufung :
5 = ohne jede Farbveränderung, ohne sichtbare Verminderung des Glanzes,
4 = äußerst geringfügige Gelbverfärbung, ohne Verminderung des Glanzes,
3 = schwache gelb-bräunliche Verfärbung, etwas verminderter Glanz,
2 = Braunfärbung und verminderter Glanz,
1 = insgesamt erhebliche Schwarverfärbung, verminderter Glanz.

Parallel zum Kochwassertest wurden behandelte Platten um 180° gebogen (Radius der Biegung 0,6 mm) und 120 Stunden lang einerseits einem Salzwassersprühtest (JIS Z-2371) und andererseits 120 Stunden lang dem Feuchtigkeitstest (JIS Z-0228) unterworfen. Knickstellen und ebene Flächen wurden auf Korrosion untersucht und die Teststücke bewertet entsprechend :

Die erzielten Ergebnisse waren wie folgt :

### Beispiel 2

Aluminiumplatten (A 5082) mit den Abmessungen 0,4 x 70 x 150 mm wurden wie in Beispiel 1 gereinigt und 10 Sekunden lang mit einer Überzugslösung, die

enthielt und einen pH-Wert von 4,5 sowie eine Temperatur von 65 °C aufwies, besprüht. Der Überzug wurde alsdann mit Wasser, nochmals mit vollentsalztem Wasser gespült und in einem Heißluftofen bei 200 °C 2 Minuten lang getrocknet.

So behandelte Platten wurden dem Pasteurisiertest unterworfen, d. h. 30 Minuten lang in einem Druckkessel bei 125 °C Hochdruckdampf ausgesetzt und auf eine Farbveränderung ihrer Oberfläche geprüft. Die Versuchsergebnisse wurden nach dem gleichen Bewertungsverfahren wie dem Kochwassertest des Beispiels 1 unterworfen.

Parallel zum Pasteurisiertest wurden behandelte Platten mit einem handelsüblichen Epoxidlack für Hohlgefäße (XJ-K 190 A) 3 bis 4 J.Lm beschichtet, 8 Minuten lang bei 205 °C eingebrannt, 1 Stunde in eine kochende wässrige Lösung von 3 %-iger Zitronensäure und 3 %-igem Kochsalz getaucht und bei bis zu 80°C getrocknet. Anschließend wurden mit einem scharfen Messer in die Lackfläche bis zum Metalluntergrund Kreuze eingeritzt, Zellophanklebstreifen fest aufgepreßt, diese heftig abgerissen und das Ablösen der Farbschicht geprüft.

Die Bewertung der Haftfestigkeit der Lackschicht erfolgte gemäß :

Die Ergebnisse waren wie folgt :

### Beispiel 3

Es wurde ein Vergleichsversuch durchgeführt, der unter den Bedingungen des Beispiels 1 erfolgte. Der Überzug wurde mit Hilfe einer Lösung gebildet, die

enthielt einen pH-Wert von 3,8 sowie eine Temperatur von 40 °C, aufwies.

Die Bewertung der Überzugsqualität erfolgte durch Kochwassertest, Salzsprühtest und Feuchtigkeitstest. Die Ergebnisse waren wie folgt :

## Patentansprüche

1. Verfahren zur Ausbildung von Überzügen auf Oberflächen von Aluminium oder Aluminiumlegierungen mittels wässriger saurer Lösungen, die Phosphationen, mindestens einen Di-bis-Hexaphosphorsäureester des Inosits bzw. Alkali- oder Erdalkalisalze hiervon sowie mindestens eine Titan- und/oder Zirkonverbindung enthalten, dadurch gekennzeichnet, daß man die Oberfläche mit einer Lösung in Berührung bringt, die einen pH-Wert von 2 bis 6 und einen zusätzlichen Gehalt mindestens eines Pyrazols der Formel wobei X, Y und Z gleiche oder verschiedene funktionelle Gruppen, wie Wasserstoff, Hydroxy-, Alkyl-, Acyl-, Amino- oder Nitrogruppen sind, aufweist.

2. Verfahren nach Anspruch 1, dadurch gekennzeichnet, daß man die Oberglächen mit einer Lösung in Berührung bringt, die 0,1 bis 20 g/l Phosphationen enthält.

3. Verfahren nach Anspruch 1 oder 2, dadurch gekennzeichnet, daß man die Oberflächen mit einer Lösung in Berührung bringt, die 0,05 bis 10 g/I Pyrazolverbindung enthält.

4. Verfahren nach Anspruch 1, 2 oder 3, dadurch gekennzeichnet, daß man die Metalloberflächen mit einer Lösung in Berührung bringt, die 0,05 bis 10 g/l Di-bis-Hexaphosphorsäüreester des Inosits bzw. Salze hiervon enthält.

5. Verfahren nach einem oder mehreren der Ansprüche 1 bis 4, dadurch gekennzeichnet, daß man die Metalloberflächen mit einer Lösung in Berührung bringt, die 0,005 bis 10 g/I Titan- und/oder Zirkonverbindung (ber. als Titan- bzw. Zirkonmetall) enthält.

6. Verfahren nach einem oder mehreren der Ansprüche 1 bis 5, dadurch gekennzeichnet, daß man die Oberflächen mit einer Lösung in Berührung bringt, die zusätzlich Borfluoride, wie Borfluorwasserstoffsäure bzw. wasserlösliche Salze hiervon, enthält.

7. Verfahren nach einem oder mehreren der Ansprüche 1 bis 6, dadurch gekennzeichnet, daß man die Oberflächen mit einer Lösung in Berührung bringt, die zusätzlich Sulfat- und/oder Fluoridionen enthält.

8. Verfahren nach einem oder mehreren der Ansprüche 1 bis 7, dadurch gekennzeichnet, daß man die Oberflächen mit einer auf 40 bis 90 °C erwärmten Lösung in Berührung bringt.

## Claims

1. Process for the formation of coatings on surfaces of aluminum and alloys thereof by means of aqueous acidic solutions containing phosphate ions, at least one di-to-hexaester of phosphoric acid and inositol and/or alkali metal or alkaline earth metal salts thereof as well as at least one titanium and/or zirconium compound, characterized in that the surface is brought in contact with a solution having a pH- value from 2 to 6 and containing in addition at least one pyrazole of the formula wherein X, Y and Z are the same or different functional groups, such as hydrogen hydroxy-, alkyl-, acyl-, amino- or nitro groups.

2. Process according to claim 1, characterized in that the surface is brought in contact with a solution containing 0.1 to 20 g/I phosphate ions.

3. Process according to claim 1 or 2, characterized in that the surface is brought in contact with a solution containing 0.05 to 10 g/I pyrazole compound.

4. Process according to claim 1, 2 or 3, characterized in that the surface is brought in contact with a solution containing 0.05 to 10 g/l of di-to-hexaester of phosphoric acid and inositol and/or salts thereof.

5. Process according to one or more of the claims 1 to 4, characterized in that the surface is brought in contact with a solution containing 0.005 to 10 g/I titanium and/or zirconium compound (calculated as titanium and zirconium metal respectively).

6. Process according to one or more of the claims 1 to 5, characterized in that the surface is brought in contact with a solution containing in addition boron fluorides, such as fluoboronic acid and/or water soluble salts thereof.

7. Process according to one or more of the claims 1 to 6, characterized in that the surface is brought in contact with a solution containing in addition sulfate and/or fluoride ions.

8. Process according to one or more of the claims 1 to 7, characterized in that the surface is brought in contact with a solution heated to 40 to 90 °C.

## Revendications

1. Procédé pour la formation de revêtements sur des surfaces d'aluminium ou d'alliages d'aluminium au moyen de solutions aqueuses acides qui contiennent des ions phosphate, au moins un ester di- jusqu'à hexaphosphorique de l'inositol ou des sels alcalins ou alcalino-terreux de celui-ci ainsi qu'au moins un composé de titane et/ou de zirconium, caractérisé par le fait que l'on met la surface en contact avec une solution qui a un pH compris entre 2 et 6 et qui a une teneur additionnelle d'au moins un pyrazole de formule X, Y et Z étant des groupes fonctionnels identiques ou différents tels que des atomes d'hydrogène, des groupes hydroxy, alkyÍe, acyle, amino ou nitro.

2. Procédé selon la revendication 1, caractérisé par le fait que l'on met les surfaces en contact avec une solution qui contient de 0,1 à 20 g/I d'ions phosphate.

3. Procédé selon la revendication 1 ou 2, caractérisé par le fait que l'on met les surfaces en contact avec une solution qui contient de 0,05 à 10 g/I de composé pyrazolique.

4. Procédé selon la revendication 1, 2 ou 3, caractérisé par le fait que l'on met les surfaces métalliques en contact avec une solution qui contient de 0,05 à 10 g/I d'ester di- jusqu'à hexaphosphorique de l'inositol ou de sels de celui-ci.

5. Procédé selon une ou plusieurs des revendications 1 à 5, caractérisé par le fait que l'on met les surfaces métalliques en contact avec une solution qui contient de 0,005 à 10 g/I de composé de titane et/ou de zirconium (calculé en tant que titane ou zirconium métallique).

6. Procédé selon une ou plusieurs des revendications 1 à 5, caractérisé par le fait que l'on met les surfaces en contact avec une solution qui contient des borofluorures tels qu'acide borofluorhydrique ou sels solubles de celui-ci.

7. Procédé selon une ou plusieurs des revendications 1 à 6, caractérisé par le fait que l'on met les surfaces en contact avec une solution qui contient en outre des ions sulfate et/ou fluorure.

8. Procédé selon une ou plusieurs des revendications 1 à 7, caractérisé par le fait que l'on met les surfaces en contact avec une solution portée à une température de 40 à 90 °C.
